# EUROPÄISCHE PATENTSCHRIFT

(11) **EP 4 130 207 B1**
(45) Veröffentlichungstag und Bekanntmachung des Hinweises auf die Patenterteilung: **06.03.2024**
(21) Anmeldenummer: 21189406.8
(22) Anmeldetag: 03.08.2021
(51) Int. Cl.: C10M 141/08, C10M 141/10

(54) **ADDITIVMISCHUNG FÜR TURBINENÖLE**
ADDITIVE MIXTURE FOR TURBINE OILS
MÉLANGE D'ADDITIFS POUR DES HUILES DE TURBINE

(43) Veröffentlichungstag der Anmeldung: 08.02.2023
(73) Patentinhaber: LANXESS Deutschland GmbH, 50569 Köln (DE)
(72) Erfinder: LOOS, Annette, 68809 Neulußheim (DE)

(56) Entgegenhaltungen:
- EP-A1- 3 712 235
- US-A1- 2016 068 781
- DATABASE WPI Week 201917 Thomson Scientific, London, GB; AN 2019-054679 XP002805218, & CN 109 135 894 A (CHINA PETROLEUM & CHEM CORP) 4. Januar 2019 (2019-01-04)

## Beschreibung

Die vorliegende Erfindung betrifft neue Additivmischungen, Verfahren zu deren Herstellung und deren Verwendung für Turbinenöle.

### Stand der Technik

Turbinen, wie beispielsweise Dampfturbinen, Gasturbinen und Wasserturbinen werden in der Regel verwendet, um kinetische Energie in Strom umzuwandeln. Für einen störungsfreien Betrieb sind effektive Turbinenöle als Schmiermittel unerlässlich. Maßgeblich dabei ist die Fähigkeit, bei hohen Betriebstemperaturen über einen längeren Zeitraum eine zuverlässige Schmierung zu bieten.

Ein geeignetes Turbinenöl für allgemeine Anwendungen weist eine Reihe wünschenswerter Eigenschaften auf, um verschiedene Betriebsbedingungen bei mehreren Typen moderner Industrieturbinen zu berücksichtigen. Zu diesen Eigenschaften zählen beispielsweise ein hoher Viskositätsindex (VI), hohe Oxidationsstabilität (und damit verbunden lange Lebensdauer), geringe Lack-/Schlammbildung, gutes Wasserabscheidevermögen, verbesserte Rost- und/oder Korrosionsbeständigkeit und verbesserte Luftabgabe- und Schaumeigenschaften.

Aus EP-A 1730101 sind beispielsweise Additive für Turbinenöle bekannt, die als Antioxidantien Nonyl- bzw- Dinonyl, bzw. Styrol-subsituierte N-α-Naphthyl-N-phenylamine und Nonyl- bzw- Dinonyl, bzw. Styrol-substituierte Diphenylamine enthalten.

Insbesondere octylsubstituierte N-α-Naphthyl-N-phenylamine finden vermehrt Anwendung, einzeln oder in Kombination mit diversen Additiven, wie beispielsweise US-A 5726135, wobei diese den Nachteil haben, dass sie in einer Mischung mit anderen Additiven schlecht löslich sind und eine größere Menge eines Lösevermittlers nötig ist, um eine flüssige Additivmischung zu erhalten.

Aus WO2019/183187, EP-A 3712235 und EP-A 2307535 sind beispielsweise Turbinenöle bekannt, deren Öl als weitere Bestandteile einen oder mehrere Antioxidantien aus der Gruppe der N-α-Naphthyl-N-phenylamine and Diphenylamine sowie der Schwefel-haltigen Additive enthält. Von schwefelhaltigen Verbindungen ist bekannt, dass diese in Schmierstoffen die Oxidationsstabilität verbessern können, was durch Ergebnisse im Rotation Pressure Vessel Oxidation Test (RPVOT, ASTM D 2272) und im Oxidations-Korrosionstest nach ASTM D 4636 belegt wird. Beispiele finden sich auch in WO2019/183187. Gleichzeitig neigen viele schwefelhaltige Verbindungen aber zur Schlammbildung, was sich negativ auf die Ergebnisse von anderen Oxidationstests wie z. B. dem trockenen TOST nach ASTM D 7873 auswirkt.

### Aufgabe der vorliegenden Erfindung

Aufgabe der vorliegenden Erfindung ist es, eine verbesserte Additivmischung bereitzustellen, die insbesondere in Kombination mit einem Grundöl als Turbinenöl einsetzbar ist, wobei dieses Turbinenöl sowohl die Anforderungen des Oxidationstests nach ASTM D 7873 erfüllt als auch den Korrosions- und Oxidationstest nach ASTM D 4636 bestehen soll.

### Lösung der Aufgabe

Es wurde nun überraschend gefunden, dass die Aufgabe gelöst werden kann, mit einer Additivmischung, enthaltend ein oder mehrere C₁₀-C₁₄- **alkyl-substituierte N-α-Naphthyl-N-phenylamine (APAN), alkylsubstituierte Diphenylamine (DPA),** mindestens eine **schwefelhaltige Verbindung** aus der Gruppe der C₈-C₁₂-alkylsubstituierten-2,5,-Dimercapto-1,3,4-Thiadiazole sowie ein **Benzotriazol-Derivat.**

### Gegenstand der Erfindung

Gegenstand der vorliegenden Erfindung ist eine Additivmischung enthaltend
(a) 35 - 90 Gew.% eines oder mehrerer **alkylsubstituierten N-α-Naphthyl-N-phenylamine** (APAN) der Formel (I) mit R₁ = C₁₀-C₁₄- Alkyl, vorzugsweise C₁₀-C₁₂-Alkyl,
(b) 0,1 - 40 Gew.% eines oder mehrerer **alkylsubstituierten Diphenylamine** (DPA) der Formel (II) mit R₂ bis R₅ = unabhängig voneinander H, C₄ - C₉-Alkyl, vorzugsweise C₄ - Alkyl und/oder C₈ - C₉, mit der Maßgabe, dass mindestens einer der Reste R₂ bis R₅ ein C₈- oder C₉-Alkyl-Rest ist,
(c) 0,5 - 10 Gew.% mindestens einer **schwefelhaltige Verbindung** der Formel (III) und R = C₈ - C₁₂- Alkyl, vorzugsweise C₉H₁₉
   und
(d) 0,5 - 10 Gew.% mindestens eines **Benzotriazols** der Formel (IV) in
(e) 0 - 30 Gew.% Öl.

**Komponente (a):** Bei den C₁₀-C₁₄- **alkyl-substituierten N-α-Naphthyl-N-phenylaminen (APAN) (a)** im Sinne der Erfindung handelt es sich vorzugsweise um Verbindungen der Formel (I) mit R₁ = C₁₀-C₁₄- Alkyl, bei der mindestens 80 Gew. % der Reste R₁₀ -C1₂-Alkyl, besonders bevorzugt C₁₂- Alkyl sind. Bevorzugte Stellung des Restes R₁ ist in p-Stellung.

**Komponente (b):** Bei den **alkyl-substituierten Diphenylaminen (DPA) (b)** im Sinne der Erfindung handelt es sich vorzugsweise um ein Gemisch aus Verbindungen der Formel (II) bei der die Reste R₂ - R₅ in Summe einem, zwei oder drei C₄- bzw. C₈-Alkylresten entsprechen. Besonders bevorzugt ist dabei, dass das Gemisch aus Verbindungen der Formel (II) zu 90 Gew.% aus Verbindungen besteht, bei denen R₂ und R₃ ein C₄- bzw. C₈-Alkylrest sind.

**Komponente (c):** Bei den **schwefelhaltigen Verbindungen (c)** im Sinne der Erfindung handelt es sich vorzugsweise um C₉ - Alkyl-substituiertes-2,5, Dimercapto-1,3,4-Thiadiazol.

**Komponente (d):** Bei dem **Benzotriazol (d)** im Sinne der Erfindung handelt es sich vorzugsweise N,N-bis(2-ethylhexyl)-methyl-1H-benzotriazol-1-methylamin mit methyl in Position 4, 5 oder 6 und/oder N,N-bis(2-ethylhexyl)-methyl-2H-benzotriazol-1-methylamin mit methyl in Position 4 oder 5. Bevorzugt werden die vorgenannten Benzotriazole als Mischungen von 1H-benzotriazol und 2H-benzotriazol aus im Verhältnis 60 - 70 Gew.% (1H) zu 40 - 30 Gew.% (2H) eingesetzt.

**Komponente (e):** Als **Öl (e)** im Sinne der Erfindung kann ein Mineralöl, ein synthetisches Öl oder eine Mischung davon verwendet werden. Es besteht keine besondere Beschränkung hinsichtlich der Art des Mineralöls oder des synthetischen Öls. Im allgemeinen wird jedoch ein Mineralöl oder ein synthetisches Öl mit einer kinematischen Viskosität bei 40°C von 10-25 cSt verwendet. Beispiele der Mineralöle schließen paraffinische Mineralöle, Intermediat-Mineralöle und naphthenische Mineralöle ein, ebenso wie synthetische Öle oder azyklische Kohlenwasserstoffe.

**Komponente (f):** In einer **bevorzugten Ausführungsform** der Erfindung enthält die Additivmischung mindestens einen **Korrosionsinhibitor,** besonders bevorzugt ein **Carbonsäureamid (f).**

Als **Korrosionsinhibitor (f).**im Sinne der Erfindung sind Carbonsäureamide, vorzugsweise Amide von Carbonsäuren mit 4 - 50 Kohlenstoffatomen, wie beispielsweise N-Oleylsarcosin oder Bernsteinsäureamide einsetzbar.

Bevorzugt sind Carbonsäureamide (f) der Formel (V) mit n = 4-10, vorzugsweise 5-7.

**Komponente (g):** In einer weiteren bevorzugten Ausführungsform der Erfindung enthält die Additivmischung mindestens ein **Thiophosphat (g).**

Als **Thiophosphat (g) im Sinne** der Erfindung sind neutrale, kovalent gebundene Thiophosphate als auch ionische Thiophosphate wie aminneutralisierte Thiophosphorsäurederivate einsetzbar.

Bevorzugt sind Thiophosphate (g) der Formel (VI)

In einer weiteren **bevorzugten Ausführungsform** der Erfindung enthält die Additivmischung **Demulgatoren** ausgewählt aus der Gruppe der **Polyglykole** und/oder **Entschäumer** ausgewählt aus der Gruppe der **Polyacrylate.**

Bei den als **Demulgatoren** bevorzugten **Polyglykolen** handelt es sich vorzugsweise um Block-Copolymere aus Polypropylenglycol und Polyethylenglycol.

Bei den als **Entschäumern** bevorzugten **Polyacrylaten** handelt es sich vorzugsweise um Homo- oder Copolymere von Derivaten der Acrylsäure, zum Beispiel Methacrylsäure. Als Comonomer wird bevorzugt ein unpolares Olefin eingesetzt.

Als weitere Bestandteile der Additivmischung können auch Dispergatoren, Detergenzien oder Fließfähigkeits-verbessernde Additive eingesetzt werden.

Bevorzugt weist die erfindungsgemäße Additivmischung folgende Anteile der Komponenten (a) bis (e) auf:
50 - 70 Gew.% mindestens eines alkyl-substituierten N-α-Naphthyl-N-phenylamins (a) 0,1 - 40 Gew.%, vorzugsweise 5 - 30 Gew.% mindestens eines alkyl-substituierten Diphenylamins (b)
2,5 - 9 Gew.% mindestens einer schwefelhaltigen Verbindung (c),
4 - 9 Gew.% mindestens eines Benzotriazols (d) und
15 - 25 Gew.% mindestens eines Öls (e),
wobei die Summe der Bestandteile (a) bis (e) 100 Gew.% beträgt.

In einer weiteren bevorzugten Ausführungsform der Erfindung weist die erfindungsgemäße Additivmischung folgende Anteile der Komponenten (a) bis (g) auf:
30 - 85 Gew.%, vorzugsweise 45 - 60 Gew.% mindestens eines alkylsubstituierten N-α-Naphthyl-N-phenylamins (a),
0,1 - 30 Gew.%, vorzugsweise 5 - 20 Gew.% mindestens eines alkylsubstituierten Diphenylamins (b),
0,5 - 5 Gew.%, vorzugsweise 2,5 - 4 Gew.% mindestens einer schwefelhaltigen Verbindung (c),
0,5 - 8 Gew.%, vorzugsweise 4 - 6 Gew.% mindestens eines Benzotriazols (d),
0 - 30 Gew.%, vorzugsweise 15 - 25 Gew.% mindestens eines Öls (e),
5 - 15 Gew.%, vorzugsweise 7 - 10 Gew.% mindestens eines Carbonsäureamides (f),
0 - 5 Gew.%, vorzugsweise 1,5 - 3,5 Gew.% mindestens ein Thiophosphates (g),
wobei die Summe der Bestandteile (a) bis (g) 100 Gew.% beträgt.

Gegenstand der vorliegenden Erfindung ist zudem ein **Verfahren zur Herstellung** der erfindungsgemäßen Additivmischung, wonach die Komponenten (a) bis (d) und gegebenenfalls (e) bis (g) in beliebiger Reihenfolge bei Temperaturen von 20 bis 100 °C, vorzugsweise 60 - 80°C gemischt werden. Vorzugsweise werden diese solange gerührt, bis eine homogene Flüssigkeit vorliegt.

Als Rührer sind gängige Mischaggregate einsetzbar.

Gegenstand der vorliegenden Erfindung ist zudem ein **Turbinenöl,** enthaltend die erfindungsgemäße Additivmischung, vorzugsweise zu 0,1 - 2 Gew.%, in einem **Grundöl.**

Als **Grundöl** sind alle Öle der 5 Hauptgruppen gemäß des Klassifizierung des American Petroleum Institute (API) einsetzbar. Bevorzugt sind Mineralöle der API Gruppe III mit einer Viskosität von 32 oder 46 cSt bei 40°C (ISO Viskositätsklasse 32 oder 46).

Gegenstand der vorliegenden Erfindung ist zudem ein **Verfahren zur Herstellung des erfindungsgemäßen Turbinenöls,** wonach die erfindungsgemäße Additivmischung mit den Komponenten (a) bis (d) und gegebenenfalls (e) bis (g) bei Temperaturen zwischen 20 und 100 °C, vorzugsweise 40 - 80°C in ein Grundöl eingerührt werden.

Als Rührer sind gängige Mischaggregate einsetzbar.

Gegenstand der vorliegenden Erfindung ist zudem die **Verwendung** der erfindungsgemäßen Additivmischung, vorzugsweise in einem Grundöl, als Turbinenöl.

Das erfindungsgemäße Verfahren wird anhand der nachfolgenden Beispiele erläutert, ohne dabei auf diese beschränkt zu sein.

### Beispiele

### Herstellung der Additivmischung:

Es wurden die in der Tabelle 1 genannten Verbindungen (a) bis (f) in den dort angegebenen Mengen (Gew.%) bei 70°C zusammengemischt bis eine homogene Lösung entstanden ist. Die Mischungen der Beispiele B bis D sind flüssig. Die Mischung aus Beispiel A (Vergleichsbeispiel nach EP-A 1730101) ist fest und kann daher nicht ohne vorheriges Schmelzen im Öl eingesetzt werden.

### Herstellung des Turbinenöls:

Es wurden die zuvor hergestellten Additivmischungen in den in Tabelle 1 angegebenen Mengen (Gew.%) bei 70°C in Yubase, einem handelsüblichen mineralischen Grundöl der API Gruppe III der Firma SK lubricants Co. eingerührt.

**Tabelle 1:**

| Beispiel | A (V) [Gew.%] | B [Gew.%] | C (V) [Gew.%] | D (V) [Gew.%] |
|---|---|---|---|---|
| (a1) APAN der Formel (I) mit R₁ = C₁₀-C₁₂-Alkyl, Anteil C₁₂ =80 Gew% | | 0,27 | 0,27 | 0,27 |
| (a2) APAN der Formel (I) mit R₁ = C₈-Alkyl | 0,27 | | | |
| (b) Diphenylamin DPA der Formel (II) (zu 90 Gew.% mit C₄, C₈ substituiert) | 0,09 | 0,09 | 0,09 | 0,09 |
| (c) S-Verbindung d. Formel (III) = 2,5-Dimercapto-1,3,4-thiadiazol | 0,015 | 0,015 | 0,039 | - |
| (e) Benzoltriazol der Formel (IV)* | 0,024 | 0,024 | - | 0,06 |
| (f) Korrosionsinhibitor der Formel (V) mit n=5,7 | 0,042 | 0,042 | 0,042 | 0,042 |
| **ASTM D 4636** | **Fest, nicht einsetzbar** | Bestanden | Nicht bestanden | Nicht bestanden |
| Änderung der Säurezahl (mg KOH/g) | | +0,64 | +0,04 | **+6,10** |
| Änderung der Viskosität bei 40°C (cSt) | | +3,30 | +1,0 | **+27,7** |
| Al Gewichtsänderung (mg/cm²) | | 0,0 | +0,01 | 0,00 |
| Fe Gewichtsänderung (mg/cm²) | | +0,05 | +0,04 | 0,00 |
| Cu Gewichtsänderung (mg/cm²) | | +0,11 | **+0,87** | 0,00 |
| Mg Gewichtsänderung, (mg/cm²) | | +0,02 | 0,00 | **-3,11** |
| Cd Gewichtsänderung (mg/cm²) | | -0,02 | +0,03 | **-17,29** |
| **Dry TOST gemäß ASTM D 7873** | | Bestanden | | |
| RPVOT - 0 h (min) nach **ASTM D 2272** | | 2754 | | |
| RPVOT - 1000 h (min) nach **ASTM D 2272** | | 800 (29%) | | |
| Schlamm nach 1000 h (mg/kg) | | 65 | | |

| | | | | |
|---|---|---|---|---|
| V = Vergleichsbeispiel; RPVOT= Rotation Pressure Vessel Oxidation Test; *Mischung aus N,N-bis(2-ethylhexyl)-methyl-1H-benzotriazol-1-methylamin mit methyl in Position 4,5 oder 6 und N,N-bis(2-ethylhexyl)-methyl-2H-benzotriazol-1-methylamin mit methyl in Position 4 oder 5 im Verhältnis 68 Gew.% (1H) zu 32 Gew.% (2H). | | | | |

Ein Test nach ASTM D 4636 gilt für Turbinenöle als nicht bestanden, wenn die Gewichtsänderung eines der Metalle (Al, Fe, Cu, Mg oder Cd) größer als 0,25 mg/cm² ist. Ein Test nach ASTM D 7873 gilt unter anderem als bestanden, wenn nach 1000 h die RPVOT-Zeit noch mindestens 25% der ursprünglichen RPVOT-Zeit beträgt und der Schlamm nach 1000 h unter 100 mg/kg liegt. Es wurden folgende Standard-Tests durchgeführt:
Der Dry TOST gemäß ASTM D 7873, als Standardtestverfahren zur Bestimmung der Oxidationsstabilität und der Bildung unlöslicher Stoffe von Turbinenölen bei 120°C ohne Einschluss von Wasser (Trocken-TOST-Methode) und der Oxidationstest nach ASTM D 4636.

Es wurde nun überraschend gefunden, dass die erfindungsgemäße Mischung aus den Komponenten (a) bis (d), siehe Beispiel 8, sowohl den Oxidationstest nach ASTM D 4636 und den Dry TOST gemäß ASTM D 7873 für Turbinenöle besteht und eine gute Löslichkeit in Öl aufweisen.

Aus den Vergleichsbeispielen ist ersichtlich, dass diese Tests nicht erfüllt werden, sobald eine der Komponenten der erfindungsgemäßen Mischung fehlen, bzw. diese Mischung nicht ohne vorherige Aufarbeitung ins Öl gerührt werden kann, sofern als Komponente (a) ein kürzerkettiges (C₈) APAN eingesetzt wird.

## Patentansprüche

1. Additivmischung enthaltend
(a) 35 - 90 Gew.% eines oder mehrerer **alkyl-substituierten N-α-Naphthyl-N-phenylamine** der Formel (I) mit R₁ = C₁₀-C₁₄- Alkyl, vorzugsweise C₁₀-C₁₂-Alkyl,
(b) 0,1 - 40 Gew.% eines oder mehrerer alkyl-substituierten **Diphenylamine** der Formel (II) mit R₂ bis R₅ = unabhängig voneinander H, C₄ - C₉-Alkyl, vorzugsweise C₄- oder C₈ - C₉-Alkyl, mit der Maßgabe, dass mindestens einer der Reste R₂ bis R₅ ein C₈- oder C₉-Alkyl-Rest ist,
(c) 0,5 -10 Gew.% mindestens einer **schwefelhaltigen Verbindung** der Formel (III) mit R = C₈ -C₁₂- Alkyl, vorzugsweise C₉H₁₉,
(d) 0,5 - 10 Gew.% mindestens eines **Benzotriazols** der Formel (IV) und 0 - 30 Gew.% **Öl** (e).

2. Additivmischung nach Anspruch 1, **dadurch gekennzeichnet, dass** diese mindestens einen **Korrosionsinhibitor,** vorzugsweise ein Carbonsäureamid (f) der Formel (V) mit n = 4-10, enthält.

3. Additivmischung nach einem der Ansprüche 1 bis 2, **dadurch gekennzeichnet, dass** diese mindestens ein **Thiophosphat (g)** der Formel (VI) enthalten.

4. Additivmischung nach einem der Ansprüche 1 bis 3, **dadurch gekennzeichnet, dass** diese Demulgatoren ausgewählt aus der Gruppe der Polyglykole und/oder Entschäumer ausgewählt aus der Gruppe der Polyacrylate enthalten.

5. Additivmischung nach einem der Ansprüche 1 bis 4, **dadurch gekennzeichnet, dass** diese folgende Additive aufweisen:
50-70 Gew.% mindestens eines alkyl-substituierten N-α-Naphthyl-N-phenylamins (a),
5 - 30 Gew.% mindestens eines alkyl-substituierten Diphenylamins (b),
2,5 - 9 Gew.% mindestens einer schwefelhaltigen Verbindung (c),
4 - 9 Gew.% mindestens eines Benzotriazols (d),
15 - 25 Gew.% mindestens eines Öls (e),
wobei die Summe aller Bestandteile (a) bis (e) 100 Gew.% beträgt.

6. Additivmischung nach einem der Ansprüche 1 bis 4, **dadurch gekennzeichnet, dass** diese folgende Additive aufweisen:
30 - 85 Gew.%, vorzugsweise 45 - 60 Gew.% mindestens eines alkylsubstitutierten N-α-Naphthyl-N-phenylamins (a),
0,1 - 30 Gew.%, vorzugsweise 5 - 20 Gew.% mindestens eines alkylsubstitutierten Diphenylamins (b),
0,5 - 5 Gew.%, vorzugsweise 2,5 - 4 Gew.% mindestens einer schwefelhaltigen Verbindung (c),
0,5 - 8 Gew.%, vorzugsweise 4 - 6 Gew.% mindestens eines Benzotriazols (d),
0 - 30 Gew.%, vorzugsweise 15 - 25 Gew.% mindestens eines Öls (e),
5 - 15 Gew.%, vorzugsweise 7 - 10 Gew.% mindestens eines Carbonsäureamides (f),
0 - 5 Gew.%, vorzugsweise 1,5 - 3,5 Gew.% mindestens ein Thiophosphates (g),
wobei die Summe der Bestandteile (a) bis (g) 100 Gew.% beträgt.

7. Verfahren zur Herstellung einer Additivmischung nach einem der Ansprüche 1 bis 6, **dadurch gekennzeichnet, dass** die Komponenten (a) bis (d) und gegebenenfalls (e) bis (g) bei Temperaturen von 20 - 100°C gemischt werden.

8. Turbinenöl enthaltend die Additivmischung der Ansprüche 1 bis 6 in mindestens einem Grundöl.

9. Turbinenöl gemäß Anspruch 8, **dadurch gekennzeichnet, dass** der Anteil der Additivmischung 0,1 - 2 Gew.%, bezogen auf die Gesamtmischung, in einem Grundöl beträgt.

10. Verwendung einer Additivmischung nach einem der Ansprüche 1 bis 6 in einem Turbinenöl.

## Claims

1. Additive mixture comprising
(a) 35-90% by weight of one or more **alkyl-substituted N-α-naphthyl-N-phenylamines** of formula (I) where R₁ = C₁₀-C₁₄ alkyl, preferably C₁₀-C₁₂ alkyl,
(b) 0.1-40% by weight of one or more alkyl-substituted **diphenylamines** of formula (II) where R₂ to R₅ = independently of one another H, C₄-C₉ alkyl, preferably C₄ or C₈-C₉ alkyl, with the proviso that at least one of the radicals R₂ to R₅ is a C₈ or C₉ alkyl radical,
(c) 0.5-10% by weight of at least one **sulfur-containing compound** of formula (III) where R = C₈-C₁₂ alkyl, preferably C₉H₁₉,
(d) 0.5-10% by weight of at least one **benzotriazole** of formula (IV) and 0-30% by weight of **oil** (e).

2. Additive mixture according to Claim 1, **characterized in that** it comprises at least one **corrosion inhibitor,** preferably a carboxamide (f) of formula (V) where n = 4-10.

3. Additive mixture according to either of Claims 1 and 2, **characterized in that** they comprise at least one **thiophosphate (g)** of formula (VI)

4. Additive mixture according to any of Claims 1 to 3, **characterized in that** they comprise demulsifiers selected from the group of the polyglycols and/or defoamers selected from the group of the polyacrylates.

5. Additive mixture according to any of Claims 1 to 4, **characterized in that** they comprise the following additives:
50-70% by weight of at least one alkyl-substituted N-α-naphthyl-N-phenylamine (a),
5-30% by weight of at least one alkyl-substituted diphenylamine (b),
2.5-9% by weight of at least one sulfur-containing compound (c),
4-9% by weight of at least one benzotriazole (d), 15-25% by weight of at least one oil (e),
the sum total of all constituents (a) to (e) being 100% by weight.

6. Additive mixture according to any of Claims 1 to 4, **characterized in that** they comprise the following additives:
30-85% by weight, preferably 45-60% by weight, of at least one alkyl-substituted N-α-naphthyl-N-phenylamine (a),
0.1-30% by weight, preferably 5-20% by weight, of at least one alkyl-substituted diphenylamine (b),
0.5-5% by weight, preferably 2.5-4% by weight, of at least one sulfur-containing compound (c),
0.5-8% by weight, preferably 4-6% by weight, of at least one benzotriazole (d),
0-30% by weight, preferably 15-25% by weight, of at least one oil (e),
5-15% by weight, preferably 7-10% by weight, of at least one carboxamide (f),
0-5% by weight, preferably 1.5-3.5% by weight, of at least one thiophosphate (g),
the sum total of constituents (a) to (g) being 100% by weight.

7. Process for producing an additive mixture according to any of Claims 1 to 6, **characterized in that** components (a) to (d) and optionally (e) to (g) are mixed at temperatures of 20-100°C.

8. Turbine oil comprising the additive mixture of Claims 1 to 6 in at least one base oil.

9. Turbine oil according to Claim 8, **characterized in that** the proportion of the additive mixture in a base oil is 0.1-2% by weight, based on the total mixture.

10. Use of an additive mixture according to any of Claims 1 to 6 in a turbine oil.

## Revendications

1. Mélange d'additifs contenant
(a) 35 à 90 % en poids d'une ou plusieurs **N-α-naphtyl-N-phénylamines substituées par alkyle** de formule (I) avec R₁ = alkyle en C₁₀-C₁₄, de préférence alkyle en C₁₀-C12,
(b) 0,1 à 40 % en poids d'une ou plusieurs **diphénylamines** substituées par alkyle de formule (II) avec R₂ à R₅ = indépendamment les uns des autres H, alkyle en C₄-C₉, de préférence alkyle en C₄ ou C₈-C₉, à condition qu'au moins un des radicaux R₃ à R₅ soit un radical alkyle en Ce ou C₉,
(c) 0,5 à 10 % en poids d'au moins un **composé contenant du soufre** de formule (III) avec R = alkyle en C₈-C₁₂, de préférence C₉H₁₉,
(d) 0,5 à 10 % en poids d'au moins un **benzotriazole** de formule (IV) et 0 à 30 % en poids d**'huile** (e).

2. Mélange d'additifs selon la revendication 1, **caractérisé en ce qu'**il contient au moins un **inhibiteur de corrosion,** de préférence un carboxamide (f) de formule (V) avec n = 4 à 10.

3. Mélange d'additifs selon l'une des revendications 1 à 2, **caractérisé en ce qu'**il contiennent au moins un **thiophosphate (g)** de formule (VI)

4. Mélange d'additifs selon l'une des revendications 1 à 3, **caractérisé en ce qu'**il contiennent des désémulsifiants choisis dans le groupe des polyglycols et/ou des antimousses choisis dans le groupe des polyacrylates.

5. Mélange d'additifs selon l'une des revendications 1 à 4, **caractérisé en ce qu'**il présentent ces additifs :
50 à 70 % en poids d'au moins une N-α-naphtyl-N-phénylamine substituée par alkyle (a),
5 à 30 % en poids d'au moins une diphénylamine substituée par alkyle (b),
2,5 à 9 % en poids d'au moins un composé contenant du soufre (c),
4 à 9 % en poids d'au moins un benzotriazole (d),
15 à 25 % en poids d'au moins une huile (e),
la somme de tous les composants (a) à (e) étant de 100 % en poids.

6. Mélange d'additifs selon l'une des revendications 1 à 4, **caractérisé en ce qu'**il présentent ces additifs :
30 à 85 % en poids, de préférence 45 à 60 % en poids, d'au moins une N-α-naphtyl-N-phénylamine substituée par alkyle (a),
0,1 à 30 % en poids, de préférence 5 à 20 % en poids, d'au moins une diphénylamine substituée par alkyle (b),
0,5 à 5 % en poids, de préférence 2,5 à 4 % en poids, d'au moins un composé soufré (c),
0,5 à 8 % en poids, de préférence 4 à 6 % en poids, d'au moins un benzotriazole (d),
0 à 30 % en poids, de préférence 15 à 25 % en poids, d'au moins une huile (e),
5 à 15 % en poids, de préférence 7 à 10 % en poids d'au moins un carboxamide (f),
0 à 5 % en poids, de préférence 1,5 à 3,5 % en poids, d'au moins un thiophosphate (g),
la somme des composants (a) à (g) étant de 100 % en poids.

7. Procédé de préparation d'un mélange d'additifs selon l'une des revendications 1 à 6, **caractérisé en ce que** les composants (a) à (d), et le cas échéant (e) à (g), sont mélangés à des températures de 20 à 100 °C.

8. Huile pour turbine contenant le mélange d'additifs des revendications 1 à 6 dans au moins une huile de base.

9. Huile pour turbine selon la revendication 8, **caractérisée en ce que** la proportion du mélange d'additifs est de 0,1 à 2 % en poids par rapport au mélange total, dans une huile de base.

10. Utilisation d'un mélange d'additifs selon l'une des revendications 1 à 6 dans une huile pour turbine.
